# EUROPÄISCHE PATENTSCHRIFT

(11) **EP 0 758 479 B1**
(45) Veröffentlichungstag und Bekanntmachung des Hinweises auf die Patenterteilung: **13.05.1998**
(21) Anmeldenummer: 95917951.6
(22) Anmeldetag: 25.04.1995
(51) Int. Cl.: G21F 3/02

(54) **ATMUNGSFÄHIGES MATERIAL FÜR SCHUTZKLEIDUNG FÜR MENSCHEN ZUR ABSCHIRMUNG GEGEN ELEKTROMAGNETISCHE HOCHFREQUENZFELDER**
PROTECTIVE DEVICE FOR SHIELDING PEOPLE FROM HIGH-FREQUENCY ELECTROMAGNETIC FIELDS
MATERIEL LAISSANT RESPIRER LA PEAU POUR DES VETEMENTS DE PROTECTION CREANT UN ECRAN PROTEGEANT DES PERSONNES DE CHAMPS ELECTROMAGNETIQUES HAUTE FREQUENCE

(30) Priorität: 02.05.1994 DE 4415372
(43) Veröffentlichungstag der Anmeldung: 19.02.1997
(73) Patentinhaber: C.F. PLOUCQUET GmbH & Co., 89522 Heidenheim (DE)
(72) Erfinder: HELLWIG, Manfred, D-74613 Öhringen (DE); BRÜHL, Thomas, D-89522 Heidenheim (DE); SCHILK, Rudolf, jun., D-89520 Heidenheim (DE)
(74) Vertreter: Lorenz, Werner, Dipl.-Ing.
(86) Internationale Anmeldenummer: EP9501548
(87) Internationale Veröffentlichungsnummer: WO9530229

(56) Entgegenhaltungen:
- EP-A- 0 250 260
- WO-A-86/03050
- WO-A-89/12706
- DE-A- 3 436 097
- DE-A- 3 445 997
- PATENT ABSTRACTS OF JAPAN vol. 15, no. 121 (E-1049) 25. März 1991 & JP,A,03 011 504 (MITSUBISHI METAL CORP) 18. Januar 1991

## Beschreibung

Die Erfindung betrifft ein atmungsfähiges Material für Schutzbekleidung zur Abschirmung gegen elektromagnetische Hochfrequenzfelder und/oder zur Tarnung gegen Wärmebildgeräte.

Bekanntlich werden hochfrequente Wellen, z.B. Mikrowellen, höherer Leistung zunehmend für kommerzielle und militärische Zwecke eingesetzt. Dies betrifft z.B. Mikrowellen in der Nachrichtentechnik, in der Navigation von Flugzeugen und Schiffen, die Erwärmung von Speisen, die Trocknung von Gütern und dergleichen.

Darüber hinaus können auch im hochfrequenten Bereich arbeitende Sender, vor allem im Nahbereich, Personen durch elektromagnetische Felder mit höherer Leistungsdichte gefährden. Dies betrifft z.B. Personen, die im Mega- und Giga-Hertz-Bereich sendende bzw. arbeitende Geräte bedienen oder warten müssen und die sich hierzu in deren elektromagnetischen Feldern bewegen. Dies betrifft z.B. auch die Wartung und/oder die Reparatur von Antennenanlagen.

Durch das eingangs genannte Material soll verhindert werden, daß derartige hochfrequente und energiereiche Strahlungen Schädigungen im menschlichen Organismus hervorrufen. Die Wirkung der elektromagnetischen hochfrequenten Wellen auf die Zellstruktur ist im wesentlichen eine Wärmewirkung, auch thermische Wirkung genannt. Wird nun eine Wärmeeinwirkung durch Strahlung überschritten, die der menschliche Körper normalerweise durch eine Absonderung von Schweiß regulieren kann, kann es zu schädlichen Wärmeeinflüssen durch die elektromagnetischen Wellen auf den Organismus kommen.

Ionisierende Strahlen in einem Frequenzspektrum oberhalb des Lichtbereiches, z.B. Röntgenstrahlen oder Gammastrahlen, sind so energiereich, daß sie eine Schädigung in den Molekülen der Zellgewebe verursachen können. So stellten z.B. Biologen und Forscher bei Tierversuchen fest, daß bei wenig durchbluteten Organen die schädigende Strahlungsdichte bereits bei 5 mW/cm² liegt. Dabei wurde festgestellt, daß eine Leistungsflußdichte von 10 mW/cm² bei der Absorption im Menschen bereits eine dem Grundumsatz vergleichbare Heizleistung von 1 W/kg ergibt.

Bekannt sind z.B. Trägermaterialien in Anzugform, die als textiles Netz mit Silber und einer nachträglichen Kautschuk-Beschichtung ausgebildet sind. Ebenso sind Netze mit eingelagerten Metallfolien bekannt.

Im allgemeinen wurde stets versucht, durch ein Einweben von Metallfasern oder Metalldrähten, z.B. VA-Kurzfasern, Kupfer-Filamente, verzinnte Kupferfäden, mit Kupfer ummantelte Polyester Filamentgarne und dergleichen, ausreichende Schirmdämpfungswerte zu erhalten. Aufgrund der Anfälligkeit der Metallfilamente, insbesondere gegen Bruch, oder Herausarbeiten der Metallfasern während des praktischen Gebrauches sind derartige Trägermaterialien jedoch nur bedingt geeignet.

Ein weiterer Nachteil der bekannten Trägermaterialien mit Metallschichten lag darin, daß keine ausreichende Korrosionsbeständigkeit und/oder Abriebfestigkeit gegeben war. Häufig kam es zu Oxydationen, wodurch die Schutzwirkung der Metalle entsprechend beeinträchtigt worden ist.

Auch im militärischen Bereich sind Gefahren für Personen vorhanden, die sich z.B. im unmittelbaren Bereich von Radaranlagen aufhalten und/oder bewegen müssen. Dabei kommt noch hinzu, daß diese Personen auch noch gegenüber einem Feind eine Tarnmöglichkeit besitzen sollten.

Aus den Patent Abstracts of Japan, Bd. 15, Nr. 121 (E-1049) ist ein Material bekannt, welches aus einem ungewebten Stoff mit einer Metallbeschichtung und einem Überzug aus Kunstharz besteht.

Ein solcher Aufbau kann eine Luftdurchlässigkeit nicht aufweisen. Auch ein Verhindern von Wärmeabstrahlung nach außen, was für die Tarnung vor Wärmebildgeräten im militärischen Bereich von äußerster Wichtigkeit ist, ist durch eine gemäß dieser Lösung hergestellte Schutzbekleidung nicht gewährleistet.

Die DE-A-3445997 offenbart einen metallbeschichteten Fasergegenstand, bestehend aus einem faserigen Grundmaterial, einem darauf angebrachten Grundüberzug aus Kunstharz, einem auf dem Grundüberzug aufgebrachten Metallüberzug sowie einem Decküberzug aus Kunstharz. Ebenfalls aus dieser Schrift ist ein Verfahren bekannt, bei dem der Metallüberzug in einer Inertgasatmosphäre und bei einer elektrischen Spannung erfolgt.

Der Nachteil dieser Erfindung liegt im komplizierten Aufbau der Beschichtung durch einen zusätzlichen Grundüberzug aus Kunstharz sowie der notwendigen Vorbehandlung der Fasern mit einer Phosphorverbindung. Darüber hinaus ist die angewendete Sprühbeschichtung zum Aufbringen der Metallschicht in einer Inertgasatmosphäre und mit einer elektrischen Spannung eine sehr aufwendige Technik, die mit sehr hohen Fertigungskosten verbunden ist.

Des weiteren ist aus dem Abstract-Nr. 89-297957, Datenbank WPI/Derwent, DW 8941, ein Material bekannt, das aus synthetischen Fasern besteht, mit einer Metallschicht überzogen ist und so Schutz vor elektromagnetischen Wellen bietet.

Eine Tarnung vor Wärmebildgeräten ist durch eine gemäß dieser Lösung hergestellte Schutzbekleidung nicht möglich. Des weiteren sieht diese Lösung vor der Metallbeschichtung eine Behandlung der einzelnen Fasern mit Alkali vor, um eine unregelmäßige Oberfläche zu erhalten, was jedoch enorme Herstellkosten verursacht. Durch die Beschichtung des Gewebes mit einer Metallschicht ist zwar ein Schutz gegen elektromagnetische Wellen gegeben, die Deckschicht aus Kunstharz läßt aber eine Atmungsfähigkeit des Materials nicht zu.

Der vorliegenden Erfindung liegt daher die Aufgabe zugrunde, atmungsfähiges Material für Schutzbekleidung zu schaffen, das nicht nur eine hohe Abschirmung gewährleistet, sondern das darüber hinaus auch gute praktische und für einen Arbeitseinsatz erforderliche Eigenschaften besitzt, wie z.B. eine gute Abriebbeständigkeit, eine Waschbarkeit und Atmungsfähigkeit bzw. Luftdurchlässigkeit und durch das kein Körperwärmestau entsteht (auch keine Wärmeabsorption durch das Gewebe). Außerdem sollte das Material für militärische Zwecke der tragenden Person eine Tarnung gegen Wärmebildgeräte gewährleisten.

Erfindungsgemäß wird diese Aufgabe durch die im Anspruch 1 genannte Merkmalskombination gelöst.

Während durch die mit einer Silberschicht ummantelten Polyamidfasern oder -garne eine sehr gute Abschirmwirkung gegen elektromagnetische Hochfrequenzfelder und in überraschender Weise auch eine Tarnung im Wärmebild erreicht wird, sichert die Ummantelung des aus diesen Fasern bzw. Garnen hergestellten Gewebes durch eine Polydimethylsiloxan-Polyacrylat-Schicht eine entsprechende Stabilität bzw. schützt dieses Polymer das Gewebe und das Silber gegenüber Umwelteinflüssen. Darüber hinaus wird auf diese Weise eine Waschbarkeit und eine Abriebfestigkeit erreicht. Dabei ist lediglich darauf zu achten, daß keine geschlossene Schicht bzw. kein geschlossenes Trägermaterial durch die Ummantelung mit einer Polymerschicht erzielt wird, damit eine Atmungsfähigkeit gegeben bleibt. Es wird lediglich eine Ummantelung des Gewebes durchgeführt. Zwischen den Garnen oder Fasern verbleiben Zwischenräume bzw. Poren.

Durch die Polymerschicht wird darüber hinaus eine gute Temperaturbeständigkeit und eine hohe Kälteflexibilität erreicht. Hinzu kommt, daß damit eine Beständigkeit gegen schwache Säuren, Alkalien und Elektrolytlösungen, z.B. durch Schweißabsonderungen, erreicht wird. Darüber hinaus erhält das Trägermaterial bzw. das Basismaterial eine gute Licht-, Wetter-, Alterungs- und Hydrolyse-Beständigkeit.

Trotz der Polymerbeschichtung bleibt eine hohe Reflektion des Metalles, nämlich der Silberschicht, erhalten. Darüber hinaus werden die Leitfähigkeit und der Emissionskoeffizient (ε=0,2) des Trägermateriales nicht beeinträchtigt.

Wesentlich ist auch, daß durch die Polymerbeschichtung eine Silbersulfidbildung verhindert wird.

Versuche in der Praxis haben gezeigt, daß eine gute Haftung der Polymerschicht auf der Silberschicht bei einer sehr guten Abriebfestigkeit erreicht wird. Das auf diese Weise gebildete Trägermaterial ist nicht nur waschbar, sondern auch chemisch reinigungsfähig.

Die Herstellung des erfindungsgemäßen Basismateriales bzw. Trägermateriales kann in vorteilhafter Weise dadurch erfolgen, daß auf Polyamidgewebe, das bereits mit einer Silberschicht vollflächig metallisiert worden ist, in einem Antragsverfahren das vernetzende Polymer Polydimethylsiloxan-Polyacrylat aufgetragen wird.

Anschließend wird das mit der Polymerschicht versehene Gewebe nach dem Trockungsvorgang kurzzeitig auf eine Temperatur zwischen 160 und 180 °C erhitzt, wodurch eine Vernetzung erfolgt. Bei der Vernetzung erfolgt eine chemische Umwandlung, wobei die Radikale des Polymers aufspringen und zu größeren Gruppen vernetzen. Auf diese Weise ergibt sich ein strukturmäßig verändertes, stabiles Material.

Vorteilhafte Weiterbildungen und Ausgestaltungen der Erfindung ergeben sich aus den Unteransprüchen und aus dem nachfolgend anhand einer Zeichnung beschriebenen Ausführungsbeispiel.

Es zeigt:
- Fig. 1: Prinzipdarstellung eines Schutzanzuges;
- Fig. 2: stark vergrößert einen Ausschnitt aus einem Trägermaterial für einen Schutzanzug.

Als Basismaterial für den Schutzanzug dienen Polyamidfasern oder Polyamidgarne 1, die auch unter dem Warenzeichen Nylon, als 6.6 Ripstopgewebe oder auch als Fallschirmseide bekannt sind. Ein derartiges Gewebe wird mit 35 Gew.% einer reinen Silberschicht 2 vollflächig überzogen und damit metallisiert, d.h. jede einzelne Faser des Gewebes besitzt eine komplette Silberummantelung in einer sehr guten Haftung. Das auf diese Weise geschaffene Gewebe kann eine Gewichtsklasse um ca. 50 g/m² aufweisen.

Auf dieses Gewebe, das z.B. als Webware, als Vlies oder Wirkware ausgebildet sein kann, wird über ein Antragsverfahren pro Seite ca. 2 bis 5 g/m² (trocken) ein vernetzendes Polydimethylsiloxan-Polyacrylat aufgetragen, wobei die Silberschicht 2 durch die damit entstehende Polymerschicht 3 versiegelt wird.

Die Aufbringung kann auch durch eine sogenannte Foulardierung erfolgen. Eine Foulardierung ist eine Art Tauchbad mit Walzen, über die die Garne bzw. das Gewebe, Geflecht, Vlies oder dergleichen geführt werden.

Nach einem Trocknungsvorgang wird das Gewebe kurzzeitig auf Temperaturen von 160 bis 180°C erhitzt, um eine Vernetzung zu erreichen.

Aus der stark vergrößerten Darstellung der Fig. 2 ist ersichtlich, daß die Porengröße des Gewebes so gewählt ist, daß auch nach einer Beschichtung mit der Polymerschicht 3 noch genügend Freiraum bzw. Poren zwischen den einzelnen Fasern bzw. Garnen verbleibt, damit eine Atmungsaktivität erhalten bleibt.

Das auf diese Weise hergestellte Trägermaterial wird nun so zu einem Schutzanzug konfektioniert, daß eine einwandfreie Abschirmung und, falls gewünscht, auch eine Tarnung des Menschen durch eine Ganzkörperkonfektion erreicht wird.

Vorzugsweise wird man einen einteiligen Schutzanzug 4 in Overall-Form vorsehen, der an den geeigneten Stellen mit einem vernickelten Reißverschluß 5 versehen ist. Selbstverständlich sind im Bedarfsfalle auch vernickelte Klettverschlüsse möglich.

Zur Einhaltung der Abschirmung darf der Schutzanzug 4 keine weiten Ärmel- und Hosenenden aufweisen, damit die Strahlung nicht eindringen kann. Aus diesem Grunde wird man die Ärmel- und Hosenenden durch Reißverschlüsse oder Gummizüge entsprechend eng halten.

Zu beachten ist auch, daß in Trennbereichen des Anzuges eine Überlappung von Trägermaterialien vorzusehen ist, im allgemeinen von wenigstens 15 cm. Andernfalls müßten entsprechende Klebestreifen verwendet werden.

Aus diesem Grunde wird man auch die Handschuhe 6 und Sokken 7 aus dem gleichen Material wie den Schutzanzug 4 und entsprechend lang mit Stulpen und Gummizug ausbilden. Für eine gute Haltbarkeit wird man die Socken im allgemeinen mit doppelter Laufsohle ausbilden. Schuhe 8 müssen elektrisch leitend, z.B. mit entsprechend ausgebildeten PVC-Sohlen versehen sein, damit sie sich nicht elektrostatisch aufladen.

Über dem Schutzanzug 4 ist im Kopfbereich ein Schutzhelm oder eine Haube 9 vorzusehen, der bzw. die aus dem gleichen Material besteht wie der Schutzanzug 4. Der Schutzhelm 9 bzw. die Haube ist durch einen Gesichtsschutz 10 zu verschließen und im Schutzanzug mit großer Überlappung innen zu integrieren.

Als Gesichtsschutz bzw. Gesichtsfeld 10 wird ein mit Metall ummanteltes Gittergewebe oder Gitterstäbe 11 verwendet.

Der Schutzanzug 4 wird im zivilen Bereich im allgemeinen als Unteranzug zum Schutz gegen die elektromagnetischen Felder im MHz/GHz-Bereich getragen werden, über den dann ein normaler Arbeitsanzug gezogen wird, damit der Schutzanzug 4 gegen Beschädigungen, wodurch die Abschirmwirkung beeinträchtigt würde, geschützt ist.

Selbstverständlich könnte der Schutzanzug 4 jedoch auch durch eine entsprechende Kombination mit einem herkömmlichen Arbeitsanzug bzw. einem außen angebrachten Material auch einstückig als kompletter Arbeitsanzug ausgebildet werden.

Bei einer Verwendung des Schutzanzuges 4 im militärischen Bereich, wobei eine Funktion im Wärmebild im Sinne einer Tarnung gewünscht wird, muß der Anzug als Oberanzug getragen werden, um eine Tarnung gegenüber Wärmebildgeräten zu erzeugen. In diesem Falle ist es ja im Unterschied zu einem Arbeitseinsatz im zivilen Bereich nicht unbedingt erforderlich den Schutzanzug vor Beschädigungen zu schützen. Dies bedeutet, daß in diesem Falle neben einem Schutz vor elektromagnetischen Feldern, z.B. im unmittelbaren Bereich von Radaranlagen, auch noch eine Tarnung gegeben ist.

Selbstverständlich kann der Schutzanzug jedoch auch als reiner Tarnanzug für Personen dienen, auch wenn keine gesundheitlichen Probleme durch elektromagnetische Felder auftreten. Wie erwähnt, hat sich nämlich herausgestellt, daß ein Schutzanzug in der angegebenen Zusammensetzung hervorragend zum Tarnen von Personen im Wärmebildbereich geeignet ist.

Versuche in der Praxis haben gezeigt, daß mit dem erfindungsgemäßen Schutzanzug sehr gute Abschirmwirkungen erzielt wurden. So wurde festgestellt, daß die durchschnittliche Schutzwirkung mehr als 40 dB für den elektrischen Feldschutz beträgt, unter 500 MHz sogar 60 dB. Für die Messungen des elektrischen Feldes wurden Dipol-Antennen benutzt, die auf die Hauptfrequenzen eingestellt waren. Die Messung wurde dabei in horizontaler und vertikaler Position bzw. Polarisierung in Höhen von 1,25 m und 1,80 m vorgenommen.

Für die Messung des magnetischen Feldes wurden Schlaufenantennen benutzt, wobei ebenfalls in horizontaler und vertikaler Position bzw. Polarisierung gemessen wurde. Als Ergebnis wurde festgestellt, daß der Schutzanzug 4 Schutz bietet bei:
10 MHz = 15 dB
100 MHz = 25 dB
200 - 1000 MHz = 40 - 60 dB
für magnetische Felder.

Die Schirmdämpfung für elektromagnetische Strahlung ist in einem Frequenzbereich von 100 MHz bis 100 GHz wirksam, wobei die Mindestschirmdämpfung 20 dB beträgt.

Selbstverständlich sind die vorstehend genannten Werte nur als Beispiele anzusehen. Die erzielten Werte können entsprechend den örtlichen Gegebenheiten, der Ausbildung des Schutzanzuges 4, der Frequenzen und dergleichen unterschiedlich sein.

Für die Tarnung gegen Wärmebildgeräte im Wärmebildbereich von z.B. 10¹² bis 10¹⁵ Hz muß der Anzug als Oberanzug getragen werden. Zur benötigten Tarnung im sichtoptischen und nahen Infrarot werden nur noch 50% der Fläche mit Farbe Grün und Schwarz als Tarndruck auf den Schutzanzug 4 außenseitig aufgebracht. Die restlichen 50% der Fläche bleiben aus der urbanen, im allgemeinen braunen, Eigenfarbe des Stoffes bestehen.

Versuche haben gezeigt, daß ein Schutzanzug 4 in der angegebenen Zusammensetzung keine in Wärmebildgeräten sichtbare Wärme abstrahlt und auch keine Wärme von außen aufnimmt, womit er für militärische Zwecke hervorragend geeignet ist.

## Patentansprüche

1. Atmungsfähiges Material für Schutzbekleidung zur Abschirmung gegen elektromagnetische Hochfrequenzfelder und/oder zur Tarnung gegen Wärmebildgeräte, wobei das Trägermaterial ein Gewebe aus Polyamid aufweist, dessen Fasern oder Garne (1) vollflächig mit einer Silberschicht (2) und außenseitig über der Silberschicht (2) mit einer vernetzenden Polydimethylsiloxan-Polyacrylat-Schicht (3) ummantelt sind.

2. Atmungsfähiges Material für Schutzbekleidung nach Anspruch 1,
**dadurch gekennzeichnet,** daß das Gewebe aus Polyamid mit einer Schicht von 30 bis 40%, vorzugsweise 35 Gew.%, reinem Silber ummantelt ist.

3. Atmungsfähiges Material für Schutzbekleidung nach Anspruch 1 oder 2,
**dadurch gekennzeichnet,** daß das Gewebe Fallschirmseide aus Polyamid 6.6 ist.

4. Atmungsfähiges Material für Schutzbekleidung nach Anspruch 1, 2 oder 3,
**dadurch gekennzeichnet,** daß das Basismaterial bzw. Trägermaterial ein Gewicht von 40 bis 60 g/m², insbesondere 50 g/m², aufweist.

5. Atmungsfähiges Material für Schutzbekleidung nach einem der Ansprüche 1 bis 4,
**dadurch gekennzeichnet,** daß die Schutzbekleidung in Form eines Anzuges (4) ausgebildet ist, wobei erforderliche Reißverschlüsse und/oder Klettverschlüsse (5) vernickelt sind.

6. Atmungsfähiges Material für Schutzbekleidung nach Anspruch 5,
**dadurch gekennzeichnet,** daß in Trennbereichen des Anzuges (4) Überlappungen von wenigstens 15 cm vorgesehen sind.

7. Atmungsfähiges Material für Schutzbekleidung nach Anspruch 5 oder 6,
**dadurch gekennzeichnet,** daß auf den Anzug (4) außenseitig ein Tarndruck aufgebracht ist.

8. Verfahren zum Herstellen eines Trägermaterials für Schutzbekleidung nach einem der Ansprüche 1 bis 5,
**dadurch gekennzeichnet,** daß auf vollflächig außenseitig mit einer Silberschicht (2) ummanteltes Polyamidgewebe (1) Polydimethylsiloxan-Polyacrylat beidseitig aufgetragen und durch Erhitzen auf 160 bis 180°C vernetzt wird.

9. Verfahren nach Anspruch 8,
**dadurch gekennzeichnet,** daß pro Seite 2 bis 5 g/m² Polydimethylsiloxan-Polyacrylat aufgetragen wird.

10. Verfahren nach Anspruch 8,
**dadurch gekennzeichnet,** daß die Auftragung des Polydimethylsiloxan-Polyacrylats durch Foulardierung erfolgt.

## Claims

1. A breathable material for protective clothing for shielding against high-frequency electromagnetic fields and/or for camouflage against thermal imaging equipment, with the backing material comprising a fabric made of polyamide, the fibres or threads (1) of which are coated with a layer of silver (2) over their entire surface and are sheathed on the outside over the layer of silver (2) with a crosslinking polydimethyl siloxane polyacrylate layer (3).

2. A breathable material for protective clothing according to Claim 1,
**characterised in that** the fabric is made of polyamide with a layer of 30 to 40%, preferably 35% by weight, pure silver.

3. A breathable material for protective clothing according to Claim 1 or 2,
**characterised in that** the fabric is parachute silk made of polyamide 6.6.

4. A breathable material for protective clothing according to Claim 1, 2 or 3,
**characterised in that** the base material or backing material has a weight of from 40 to 60 g/m², in particular 50 g/m².

5. A breathable material for protective clothing according to one of Claims 1 to 4,
**characterised in that** the protective clothing is constructed in the form of a suit (4), with any necessary zip fasteners and/or Velcro strip fasteners (5) being nickel-plated.

6. A breathable material for protective clothing according to Claim 5,
**characterised in that** overlaps of at least 15 cm are provided in the separating regions of the suit (4).

7. A breathable material for protective clothing according to Claim 5 or 6,
**characterised in that** a camouflage print is applied to the outside of the suit (4).

8. A method for the production of a backing material for protective clothing according to one of Claims 1 to 5,
**characterised in that** polydimethyl siloxane polyacrylate is applied on both sides to polyamide fabric (1), which is covered over the entire surface on the outside with a layer of silver (2), and is crosslinked by heating top 160 to 180°C.

9. A method according to Claim 8,
**characterised in that** on each side 2 to 5 g/m² polydimethyl siloxane polyacrylate is applied.

10. A method according to Claim 8,
**characterised in that** the application of the polydimethyl siloxane polyacrylate is performed by padding.

## Revendications

1. Matériau perméable à l'air pour vêtements protecteurs pour la protection contre des champs électromagnétiques de haute fréquence et/ou permettant le camouflage contre des appareils à image par rayonnement thermique, dans lequel le matériau support présente un tissu en polyamide dont les fibres ou fils (1) sont enduits sur toute leur surface d'une couche d'argent (2), la couche d'argent (2) étant, sur son coté extérieur, enrobée par une couche de polydiméthylsiloxane-polyacrylate (3) réticulé.

2. Matériau perméable à l'air pour vêtements protecteurs selon la revendication 1,
**caractérisé en ce que** le tissu en polyamide est enrobé d'une couche de 30 à 40 %, de préférence 35 %, d'argent pur.

3. Matériau perméable à l'air pour vêtements protecteurs selon la revendication 1 ou 2,
**caractérisé en ce que** le tissu est de la soie à parachute en polyamide 6.6.

4. Matériau perméable à l'air pour vêtements protecteurs selon la revendication 1, 2 ou 3,
**caractérisé en ce que** le matériau de base, respectivement le matériau support, a un poids de 40 à 60 g/m², et en particulier de 50 g/m².

5. Matériau perméable à l'air pour vêtements protecteurs selon l'une des revendications 1 à 4,
**caractérisé en ce que** le vêtement protecteur est réalisé en forme de combinaison (4), les fermetures à glissière et/ou à crochets (5) nécessaires étant nickelées

6. Matériau perméable à l'air pour vêtements protecteurs selon la revendication 5,
**caractérisé en ce que** dans des zones de séparation de la combinaison (4) des recouvrements d'au moins 15 cm sont prévus.

7. Matériau perméable à l'air pour vêtements protecteurs selon la revendication 5 ou 6,
**caractérisé en ce que** l'extérieur de la combinaison (4) est muni d'une impression de camouflage.

8. Procédé de fabrication d'un matériau support pour vêtement protecteur selon l'une des revendications 1 à 5,
**caractérisé en ce que** sur le tissu polyamide (1), enduit sur toute la surface extérieure d'une couche d'argent (2), est appliqué sur les deux cotés du polydiméthylsiloxane-polyacrylate qui est réticulé par échauffement à 160 à 180 °C.

9. Procédé selon la revendication 8,
**caractérisé en ce que** 2 à 5 g/m² de polydiméthylsiloxane-polyacrylate sont appliqués sur chaque coté.

10. Procédé selon la revendication 8,
**caractérisé en ce que** l'application du polydiméthylsiloxane-polyacrylate est réalisée par foulardage.
